# FASCICULE DE BREVET EUROPEEN

(11) **EP 4 066 066 B1**
(45) Date de publication et mention de la délivrance du brevet: **01.01.2025**
(21) Numéro de dépôt: 20811381.1
(22) Date de dépôt: 27.11.2020
(51) Int. Cl.: G04B 17/06

(54) **RESSORT SPIRAL POUR MOUVEMENT D'HORLOGERIE ET SON PROCEDE DE FABRICATION**
SPIRALFEDER FÜR UHRWERK UND HERSTELLUNGSVERFAHREN DAFÜR
HAIRSPRING FOR CLOCK MOVEMENT AND METHOD FOR MANUFACTURING SAME

(30) Priorité: 29.11.2019 EP 19212457
(43) Date de publication de la demande: 05.10.2022
(73) Titulaire: Nivarox-FAR S.A., 2400 Le Locle (CH)
(72) Inventeur: MICHELET, Lionel, 2114 Fleurier (CH); CHARBON, Christian, 2054 Chézard-St-Martin (CH); VERARDO, Marco, 2336 Les Bois (CH)
(74) Mandataire: ICB SA
(86) Numéro de dépôt international: PCT/EP2020/083622
(87) Numéro de publication internationale: WO 2021/105352

(56) Documents cités:
- EP-A1- 3 502 288
- EP-A1- 3 502 289
- EP-B1- 3 502 288
- MARTIN N WILSON: "Advances in low-loss Nb-Ti strand cable", 1 January 2009 (2009-01-01), pages 8 - 12, XP009139537, ISBN: 978-92-9083-325-3, Retrieved from the Internet <URL:http://cdsweb.cern.ch/record/1163708/files/p8.pdf>
- WARNES W H ET AL: "Critical current distributions in superconducting composites", CRYOGENICS, ELSEVIER, KIDLINGTON, GB, vol. 26, no. 12, 1 December 1986 (1986-12-01), pages 643 - 653, XP024048697, ISSN: 0011-2275, [retrieved on 19861201], DOI: 10.1016/0011-2275(86)90162-1
- TACHIKAWA K ET AL: "Evaluations of Nb-25 wt.%Ti alloy wires", IEEE TRANSACTIONS ON APPLIED SUPERCONDUCTIVITY, IEEE SERVICE CENTER, LOS ALAMITOS, CA, US, vol. 9, no. 2, 1 June 1999 (1999-06-01), pages 1563 - 1566, XP011502361, ISSN: 1051-8223, DOI: 10.1109/77.784693

## Description

### Domaine de l'invention

L'invention concerne un procédé de fabrication d'un ressort spiral destiné à équiper un balancier d'un mouvement d'horlogerie et le ressort spiral issu du procédé.

### Arrière-plan de l'invention

La fabrication de ressorts spiraux pour l'horlogerie doit faire face à des contraintes souvent à première vue incompatibles :
- nécessité d'obtention d'une limite élastique élevée,
- facilité d'élaboration, notamment de tréfilage et de laminage,
- excellente tenue en fatigue,
- stabilité des performances dans le temps,
- faibles sections.

La réalisation de ressorts spiraux est en outre centrée sur le souci de la compensation thermique, de façon à garantir des performances chronométriques régulières. Il faut pour cela obtenir un coefficient thermoélastique proche de zéro. On recherche également à réaliser des ressorts spiraux présentant une sensibilité aux champs magnétiques limitée.

De nouveaux spiraux ont été développés à partir d'alliages de niobium et de titane. Toutefois, ces alliages posent des problèmes de collement et de grippage dans les filières d'étirage ou de tréfilage et contre les rouleaux de laminage, ce qui les rend quasiment impossibles à transformer en fils fins par les procédés standards utilisés par exemple pour l'acier.

Pour remédier à cet inconvénient, il a été proposé de déposer, avant la mise en forme dans les filières et le laminoir, une couche d'un matériau ductile, et en particulier de cuivre, sur l'ébauche en Nb-Ti. On connaît ainsi du document EP 3 502 288 un procédé de fabrication d'un alliage de niobium et de titane comprenant entre 40 et 60% en poids de titane. Le procédé de fabrication inclut, avant l'étape de déformation, l'étape de dépôt d'une couche superficielle d'un matériau ductile.

Cette couche de cuivre sur le fil présente un désavantage. Elle ne permet pas un contrôle fin de la géométrie du fil lors de la calibration et du laminage du fil. Ces variations dimensionnelles de l'âme en Nb-Ti du fil se traduisent par des variations importantes des couples des spiraux.

### Résumé de l'invention

Pour remédier aux inconvénients précités, la présente invention propose un procédé de fabrication d'un ressort spiral qui permette de faciliter la mise en forme par déformation tout en évitant les inconvénients liés au cuivre.

A cet effet, le procédé de fabrication du ressort spiral selon l'invention comporte une étape de traitement thermique visant à transformer une partie de la couche en Cu enrobant l'âme en Nb-Ti en une couche d'intermétalliques Cu,Ti et à enlever la couche de Cu restante. Cette couche d'intermétalliques forme alors la couche externe qui est en contact avec les filières et les rouleaux de laminage. Elle est chimiquement inerte et ductile et permet aisément de tréfiler et laminer le fil spiral. Elle présente pour autre avantage de faciliter la séparation entre les spiraux après l'étape de fixage suivant l'estrapadage.

La couche d'intermétalliques est conservée sur le spiral à l'issue du procédé de fabrication. Elle est suffisamment fine avec une épaisseur comprise entre 20 nm et 10 microns, de préférence entre 300 nm et 1.5 µm, pour ne pas significativement modifier le coefficient thermoélastique (CTE) du spiral. Elle est par ailleurs parfaitement adhérente à l'âme en Nb-Ti.

L'invention est plus spécifiquement décrite pour une couche de Cu transformée partiellement en une couche d'intermétalliques Cu,Ti. Cependant, la présente invention est d'application pour d'autres éléments tels que le Sn, Fe, Pt, Pd, Rh, AI, Au, Ni, Ag, Co et le Cr également aptes à former des intermétalliques avec le Ti. Elle est également d'application pour un alliage d'un de ces éléments.

### Brève description des figures

La figure 1 représente une microscopie de l'ébauche avec une âme réalisée dans l'alliage NbTi₄₇ enrobée d'une couche de Cu partiellement transformée en intermétalliques avec le traitement thermique du procédé selon l'invention.
La figure 2 représente, selon l'art antérieur, le spectre XRD de cet alliage avec la couche de Cu en l'absence du traitement thermique selon le procédé de l'invention.
La figure 3 représente le spectre XRD de ce même alliage avec la couche de Cu en présence du traitement thermique selon le procédé de l'invention.
La figure 4 est un agrandissement du spectre XRD de la figure 3 pour les pics relatifs aux intermétalliques.

### Description détaillée de l'invention

L'invention concerne un procédé de fabrication d'un ressort spiral destiné à équiper un balancier d'un mouvement d'horlogerie. Ce ressort spiral est réalisé dans un alliage de type binaire comportant du niobium et du titane. Elle se rapporte également au ressort spiral issu de ce procédé.

Le procédé de fabrication comporte les étapes suivantes :
a) une étape de mise à disposition d'une ébauche avec une âme en Nb-Ti réalisée dans un alliage constitué de :
   - niobium : balance à 100% en poids,
   - titane : entre 5 et 95% en poids,
   - traces d'un ou plusieurs éléments sélectionnés parmi le groupe constitué du O, H, C, Fe, Ta, N, Ni, Si, Cu et de l'Al, chacun desdits éléments étant présent dans une quantité comprise entre 0 et 1600 ppm en poids, la quantité totale constituée par l'ensemble desdits éléments étant comprise entre 0% et 0.3% en poids,
b) une étape de trempe de type bêta de ladite ébauche, de façon à ce que le titane dudit alliage soit essentiellement sous forme de solution solide avec le niobium en phase bêta,
c) une étape de déformation en plusieurs séquences de l'ébauche,
d) une étape d'estrapadage pour former le ressort spiral,
e) une étape de traitement thermique final sur le ressort spiral.

Selon une variante, l'ébauche de l'étape a) comporte une couche autour de l'âme en Nb-Ti d'un matériau X choisi parmi le Cu, Sn, Fe, Pt, Pd, Rh, AI, Au, Ni, Ag, Co et le Cr ou un alliage d'un ces éléments. Par exemple, il peut s'agir du Cu, Cu-Sn, Cu-Ni, etc. Selon une autre variante, le procédé comprend une étape d'apport dudit matériau X autour de l'âme en Nb-Ti pour former la couche en X, ladite étape étant effectuée entre l'étape a) et l'étape c) de déformation.

Le procédé de fabrication comporte également une étape de traitement thermique pour transformer partiellement la couche en X en une couche d'intermétalliques X,Ti autour de l'âme en Nb-Ti. Le traitement thermique est réalisé à une température comprise entre 200 et 900°C durant 15 minutes à 100 heures. L'ébauche comprend ainsi successivement l'âme en Nb-Ti, la couche d'intermétalliques X,Ti et la partie restante de la couche en X, ladite étape étant effectuée entre l'étape b) et l'étape c) ou entre deux séquences de l'étape de déformation c).

Le procédé de fabrication comporte ensuite une étape d'enlèvement de la partie restante de la couche en X. Cette étape est effectuée entre l'étape b) et l'étape c), entre deux séquences de l'étape de déformation c) ou entre l'étape c) et l'étape d).

Le procédé est maintenant décrit plus en détail.

A l'étape a), l'âme est réalisée dans un alliage Nb-Ti comportant entre 5 et 95% en poids de titane. Selon une variante préférée, l'alliage utilisé comprend en poids entre 40 et 60% de titane. De préférence, il comporte entre 40 et 49% en poids de titane, et plus préférentiellement entre 46% et 48% en poids de titane. Le pourcentage de titane est suffisant pour obtenir une proportion maximale de précipités de Ti sous forme de phase alpha tout en étant minoré pour éviter la formation de phase martensitique entraînant des problèmes de fragilité de l'alliage lors de sa mise en œuvre. Selon une autre variante, la teneur en titane est réduite plus significativement pour éviter la formation de ces phases dures. La teneur en titane est alors inférieure à 40% en poids. Elle est comprise entre 5 et 40% en poids (borne supérieure non comprise). Plus particulièrement, elle est comprise entre 5 et 35%, de préférence entre 15 et 35% et plus préférentiellement entre 27 et 33%.

D'une manière particulièrement avantageuse, l'alliage Nb-Ti utilisé dans la présente invention ne comprend pas d'autres éléments à l'exception d'éventuelles et inévitables traces. Cela permet d'éviter la formation de phases fragiles.

Plus particulièrement, la teneur en oxygène est inférieure ou égale à 0.10% en poids du total, voire encore inférieure ou égale à 0.085% en poids du total.

Plus particulièrement, la teneur en tantale est inférieure ou égale à 0.10% en poids du total.

Plus particulièrement, la teneur en carbone est inférieure ou égale à 0.04% en poids du total, notamment inférieure ou égale à 0.020% en poids du total, voire encore inférieure ou égale à 0.0175% en poids du total.

Plus particulièrement, la teneur en fer est inférieure ou égale à 0.03% en poids du total, notamment inférieure ou égale à 0.025% en poids du total, voire encore inférieure ou égale à 0.020% en poids du total.

Plus particulièrement, la teneur en azote est inférieure ou égale à 0.02% en poids du total, notamment inférieure ou égale à 0.015% en poids du total, voire encore inférieure ou égale à 0.0075% en poids du total.

Plus particulièrement, la teneur en hydrogène est inférieure ou égale à 0.01% en poids du total, notamment inférieure ou égale à 0.0035% en poids du total, voire encore inférieure ou égale à 0.0005% en poids du total.

Plus particulièrement, la teneur en silicium est inférieure ou égale à 0.01% en poids du total.

Plus particulièrement, la teneur en nickel est inférieure ou égale à 0.01% en poids du total, notamment inférieure ou égale à 0.16% en poids du total.

Plus particulièrement, la teneur en matériau ductile, tel que le cuivre, dans l'alliage, est inférieure ou égale à 0.01% en poids du total, notamment inférieure ou égale à 0.005% en poids du total.

Plus particulièrement, la teneur en aluminium est inférieure ou égale à 0.01% en poids du total.

L'âme en Nb-Ti de l'ébauche à l'étape a) est enrobée d'une couche du matériau X tel que listé ci-avant. L'apport de la couche en X autour de l'âme peut être réalisé par voie galvanique, par PVD, CVD ou par voie mécanique. Dans ce dernier cas, un tube du matériau X est ajusté sur une barre de l'alliage en Nb-Ti. L'ensemble est déformé par martelage, étirage et/ou tréfilage pour amincir la barre et former l'ébauche mise à disposition à l'étape a). La couche en X est apportée lors du procédé de fabrication du ressort spiral entre l'étape a) et l'étape c) de déformation. L'épaisseur de la couche en X est choisie de sorte que le rapport surface de matériau X/surface de l'âme en Nb-Ti pour une section de fil donnée est inférieur à 1, de préférence inférieur à 0.5, et plus préférentiellement compris entre 0.01 et 0.4. Par exemple, l'épaisseur est de préférence comprise entre 1 et 500 micromètres pour un fil ayant un diamètre total de 0.2 à 1 millimètre.

La trempe de type bêta à l'étape b) est un traitement de mise en solution. De préférence, il est effectué pendant une durée comprise entre 5 minutes et 2 heures à une température comprise entre 700°C et 1000°C, sous vide, suivi d'un refroidissement sous gaz. Plus particulièrement, cette trempe bêta est un traitement de mise en solution à 800°C sous vide pendant 5 minutes à 1 heure, suivi d'un refroidissement sous gaz.

L'étape c) de déformation est réalisée en plusieurs séquences. On entend par déformation une déformation par tréfilage et/ou laminage. Avantageusement, l'étape de déformation comporte au moins successivement une première séquence de tréfilage, une deuxième séquence de tréfilage de calibration et une troisième séquence de laminage, de préférence à profil rectangulaire compatible avec la section d'entrée d'une broche d'estrapadage. Chaque séquence est effectuée avec un taux de déformation donné compris entre 1 et 5, ce taux de déformation répondant à la formule classique 2In(d0/d), où d0 est le diamètre de la dernière trempe bêta, et où d est le diamètre du fil écroui. Le cumul global des déformations sur l'ensemble de cette succession de séquences amène un taux total de déformation compris entre 1 et 14.

Le procédé de fabrication comporte l'étape de traitement thermique pour transformer partiellement la couche en X en une couche d'intermétalliques X,Ti autour de l'âme en Nb-Ti. Cette étape est réalisée durant 15 minutes à 100 heures à une température comprise entre 200 et 900°C. De préférence, elle est réalisée durant 5 à 20 heures entre 400 et 500°C. Cette étape de traitement thermique peut être mise à profit pour précipiter le titane en phase alpha.

A l'issue de cette étape, selon l'invention, la couche d'intermétalliques à une épaisseur comprise entre 20 nm et 10 µm, de préférence entre 300 nm et 1.5 µm, plus préférentiellement entre 400 et 800 nm et encore plus préférentiellement entre 400 et 600 nm. La couche restante de X a une épaisseur comprise entre 1 et 25 µm. Dans le cas du Cu, la couche d'intermétalliques comporte, par exemple, du Cu₄Ti, Cu₂Ti, CuTi, Cu₃Ti₂ et du CuTi₂. A titre illustratif, la microscopie à la figure 1 représente la structure de l'ébauche après le traitement thermique à 450°C d'un alliage niobium-titane avec 47% en poids de titane recouvert d'une couche de cuivre. On observe successivement l'âme en NbTi₄₇, la couche d'intermétalliques Cu,Ti ayant une épaisseur de l'ordre de 700 nm et la couche de cuivre restante ayant une épaisseur de l'ordre de 5 µm. La figure 3 représente le spectre XRD pour ce même alliage du ressort spiral selon l'invention après enlèvement de la couche de Cu et après les étapes d'estrapadage et de fixage. A titre comparatif, le spectre XRD pour ce même alliage avec la couche de cuivre mais en l'absence du traitement thermique est représenté à la figure 2. On observe une série de petits pics à côte du pic de Nb qui sont représentés en agrandissement à la figure 4. Il y a des pics pour le Cu₄Ti, Cu₂Ti, CuTi, Cu₃Ti₂ et le CuTi₂.

Ce traitement thermique visant à former des intermétalliques peut être réalisé avant l'étape de déformation c) ou entre deux séquences de déformation lors de l'étape c). Avantageusement, il est réalisé à l'étape c) entre la première séquence de tréfilage et la deuxième séquence de tréfilage de calibration.

Ensuite, la couche en X restante est enlevée de manière à avoir comme couche externe la couche d'intermétalliques. Cette étape peut être réalisée par attaque chimique dans une solution à base de cyanures ou d'acides, par exemple d'acide nitrique. On précisera que la présente invention n'exclut pas que certains intermétalliques soient également dissous dans l'acide. C'est par exemple le cas du Cu₄Ti dans une solution d'acide nitrique.

La couche en X peut être enlevée à différents moments du procédé selon l'effet recherché. De préférence, elle est retirée à l'étape c) avant le tréfilage de calibration de manière à contrôler très finement les dimensions finales du fil spiral. Les intermétalliques présents en couche externe empêchent alors le collement du fil dans les filières, contre les rouleaux de laminage et entre les spiraux lors du fixage. Plus préférentiellement, elle est enlevée entre la première séquence de tréfilage et la deuxième séquence de tréfilage de calibration. Selon une variante moins avantageuse, elle est retirée après le tréfilage de calibration avant le laminage, de manière à empêcher le collement du fil contre les rouleaux de laminage et entre les spiraux lors du fixage. Selon une variante également moins avantageuse, elle est retirée à la fin de l'étape de déformation c) avant l'étape d'estrapadage. Dans ce cas, la couche externe d'intermétalliques permet seulement d'éviter le collement entre les spiraux lors du fixage.

L'étape d'estrapadage d) pour former le ressort spiral est suivie de l'étape e) de traitement thermique final sur le ressort spiral. Ce traitement thermique final est un traitement de précipitation du Ti en phase alpha d'une durée comprise entre 1 et 80 heures, de préférence entre 5 et 30 heures, à une température comprise entre 350 et 700°C, de préférence entre 400 et 600°C.

Pour finir, on précisera que le procédé peut comporter des traitements thermiques intermédiaires entre les séquences de déformation dans cette même gamme de temps et températures.

Le ressort spiral réalisé selon ce procédé a une limite élastique supérieure ou égale à 500 MPa, de préférence supérieure à 600 MPa, et plus précisément comprise entre 500 et 1000 MPa. De manière avantageuse, il a un module d'élasticité inférieur ou égal à 120 GPa, et de préférence inférieur ou égal à 100 GPa.

Le ressort spiral comporte une âme en Nb-Ti enrobée d'une couche d'intermétalliques X,Ti avec X choisi parmi le Cu, Sn, Fe, Pt, Pd, Rh, AI, Au, Ni, Ag, Co et le Cr ou un alliage d'un de ces éléments, ladite couche d'intermétallique ayant une épaisseur comprise entre 20 nm et 10 µm, de préférence entre 300 nm et 1.5 µm, plus préférentiellement entre 400 nm et 800 nm, voire entre 400 nm et 600 nm. De préférence, la couche d'intermétalliques est une couche Cu,Ti.

L'âme du ressort spiral a une microstructure bi-phasée comportant du niobium en phase bêta et du titane en phase alpha.

En outre le ressort spiral réalisé selon l'invention présente un coefficient thermoélastique, dit aussi CTE, lui permettant de garantir le maintien des performances chronométriques malgré la variation des températures d'utilisation d'une montre incorporant un tel ressort spiral.

Le procédé de l'invention permet la réalisation, et plus particulièrement la mise en forme, d'un ressort spiral pour balancier en alliage de type niobium-titane, typiquement à 47 % en poids de titane (40-60%). Cet alliage présente des propriétés mécaniques élevées, en combinant une limite élastique très élevée, supérieure à 600 MPa, et un module d'élasticité très bas, de l'ordre de 60 Gpa à 80 GPa. Cette combinaison de propriétés convient bien pour un ressort spiral. De plus, un tel alliage est paramagnétique.

## Revendications

1. Procédé de fabrication d'un ressort spiral destiné à équiper un balancier d'un mouvement d'horlogerie, comprenant :
a) une étape de mise à disposition d'une ébauche avec une âme en Nb-Ti réalisée dans un alliage constitué de :
- niobium : balance à 100% en poids,
- titane : entre 5 et 95% en poids,
- traces d'un ou plusieurs éléments sélectionnés parmi le groupe constitué du O, H, C, Fe, Ta, N, Ni, Si, Cu et de l'Al, chacun desdits éléments étant présent dans une quantité comprise entre 0 et 1600 ppm en poids, la quantité totale constituée par l'ensemble desdits éléments étant comprise entre 0% et 0.3% en poids,
b) une étape de trempe de type bêta de ladite ébauche, de façon à ce que le titane dudit alliage soit essentiellement sous forme de solution solide avec le niobium en phase bêta,
c) une étape de déformation en plusieurs séquences de l'ébauche,
d) une étape d'estrapadage pour former le ressort spiral,
e) une étape de traitement thermique final sur le ressort spiral,
- l'ébauche de l'étape a) comprenant, autour de l'âme en Nb-Ti, une couche en X avec un matériau X choisi parmi le Cu, Sn, Fe, Pt, Pd, Rh, Al, Au, Ni, Ag, Co, et le Cr ou un alliage d'un de ces éléments, ou le procédé comprend une étape d'apport dudit matériau X autour de l'âme en Nb-Ti pour former la couche en X, ladite étape étant effectuée entre l'étape a) et l'étape c), le procédé étant **caractérisé en ce que**:
- il comprend une étape de traitement thermique durant 15 minutes à 100 heures à une température comprise entre 200°C et 900°C pour transformer partiellement ladite couche en X en une couche d'intermétalliques X,Ti autour de l'âme en Nb-Ti, l'ébauche comprenant ainsi successivement l'âme en Nb-Ti, la couche d'intermétalliques X,Ti et une partie de la couche en X, ladite étape étant effectuée entre l'étape b) et l'étape c) ou entre deux séquences de l'étape de déformation c),
- il comprend une étape d'enlèvement de ladite partie de la couche en X, ladite étape étant effectuée entre l'étape b) et l'étape c), entre deux séquences de l'étape de déformation c) ou entre l'étape c) et l'étape d).
- la couche d'intermétalliques a une épaisseur comprise entre 20 nm et 10 µm.

2. Procédé de fabrication selon la revendication 1, **caractérisé en ce que** l'étape de déformation c) comporte au moins successivement une première séquence de tréfilage, une deuxième séquence de tréfilage de calibration et une troisième séquence de laminage.

3. Procédé de fabrication selon la revendication 1 ou 2, **caractérisé en ce que** l'étape de traitement thermique est effectuée entre deux séquences de l'étape de déformation c).

4. Procédé de fabrication selon la revendication précédente, **caractérisé en ce que** l'étape de traitement thermique est réalisée entre la première séquence et la deuxième séquence.

5. Procédé de fabrication selon la revendication précédente, **caractérisé en ce que** l'étape d'enlèvement de ladite partie de la couche en X est réalisée entre la première séquence et la deuxième séquence.

6. Procédé de fabrication selon l'une des revendications 2 à 4, **caractérisé en ce que** l'étape d'enlèvement de ladite partie de la couche en X est effectuée entre la deuxième séquence et la troisième séquence.

7. Procédé de fabrication selon l'une des revendications 2 à 4, **caractérisé en ce que** l'étape d'enlèvement de ladite partie de la couche en X est effectuée entre l'étape c) et l'étape d).

8. Procédé de fabrication selon l'une des revendications précédentes, **caractérisé en ce que** l'étape d'enlèvement de ladite partie de la couche en X est effectuée par attaque chimique dans une solution à base de cyanures ou d'acides.

9. Procédé de fabrication selon l'une des revendications précédentes, **caractérisé en ce que** ladite étape de trempe β est un traitement de mise en solution, avec une durée comprise entre 5 minutes et 2 heures à une température comprise entre 700°C et 1000°C, sous vide, suivi d'un refroidissement sous gaz.

10. Procédé de fabrication selon l'une des revendications précédentes, **caractérisé en ce que** le traitement thermique final de l'étape e) est un traitement de précipitation du titane en phase alpha d'une durée comprise entre 1 heure et 80 heures à une température comprise entre 350°C et 700°C, de préférence entre 5 heures et 30 heures entre 400°C et 600°C.

11. Procédé de fabrication selon l'une des revendications précédentes, **caractérisé en ce qu'**il comporte entre chaque séquence ou entre certaines séquences de l'étape de déformation c) un traitement thermique intermédiaire de précipitation du titane en phase alpha d'une durée comprise entre 1 heure et 80 heures à une température comprise entre 350°C et 700°C, de préférence entre 5 heures et 30 heures entre 400°C et 600°C.

12. Procédé de fabrication selon l'une des revendications précédentes, **caractérisé en ce que** la couche X a une épaisseur comprise entre 1 et 500 µm.

13. Procédé de fabrication selon l'une des revendications précédentes, **caractérisé en ce que** chaque séquence est effectuée avec un taux de déformation compris entre 1 et 5, le cumul global des déformations sur l'ensemble des séquences amenant un taux total de déformation compris entre 1 et 13.

14. Procédé de fabrication selon l'une des revendications précédentes, **caractérisé en ce que** la teneur en Ti est comprise entre 40 et 55% en poids, de préférence entre 45 et 49% en poids.

15. Procédé de fabrication selon l'une des revendications 1 à 13, **caractérisé en ce que** la teneur en Ti est supérieure ou égale à 5% et inférieure à 40%.

16. Ressort spiral destiné à équiper un balancier d'un mouvement d'horlogerie, comprenant une âme en Nb-Ti réalisée dans un alliage constitué de :
- niobium : balance à 100% en poids,
- titane : entre 5 et 95% en poids,
- traces d'éléments sélectionnés parmi le groupe constitué de O, H, C, Fe, Ta, N, Ni, Si, Cu, Al, chacun desdits éléments étant présent dans une quantité comprise entre 0 et 1600 ppm en poids, la quantité totale constituée par l'ensemble desdits éléments étant comprise entre 0% et 0.3% en poids,
**caractérisé en ce que** l'âme en Nb-Ti est enrobée d'une couche d'intermétalliques X,Ti avec X choisi parmi le Cu, Sn, Fe, Pt, Pd, Rh, Al, Au, Ni, Ag, Co et le Cr ou un alliage d'un de ces éléments, ladite couche d'intermétalliques ayant une épaisseur comprise entre 20 nm et 10 µm.

17. Ressort spiral selon la revendication 16, **caractérisé en ce que** la couche d'intermétalliques a une épaisseur comprise entre 300 nm et 1.5 µm.

18. Ressort spiral selon la revendication 16 ou 17, **caractérisé en ce que** la couche d'intermétalliques a une épaisseur comprise entre 400 nm et 800 nm, de préférence entre 400 et 600 nm.

19. Ressort spiral selon l'une des revendications 16 à 18, **caractérisé en ce que** X est du Cu et **en ce que** la couche d'intermétalliques comporte du Cu₂Ti, CuTi, Cu₃Ti₂ et du CuTi₂.

20. Ressort spiral selon l'une des revendications 16 à 19, **caractérisé en ce que** la teneur en Ti est comprise entre 40 et 55% en poids, de préférence entre 45 et 49% en poids.

21. Ressort spiral selon l'une des revendications 16 à 19, **caractérisé en ce que** la teneur en Ti est supérieure ou égale à 5% et inférieure à 40%.

22. Ressort spiral selon la revendication précédente, **caractérisé en ce que** la teneur en Ti est comprise entre 5 et 35%, de préférence entre 15 et 35% et plus préférentiellement entre 27 et 33%.

23. Ressort spiral selon l'une des revendications 16 à 22, **caractérisé en ce que** l'âme en Nb-Ti a une microstructure bi-phasée comportant du niobium en phase bêta et du titane en phase alpha.

24. Ressort spiral selon l'une des revendications 16 à 23, **caractérisé en ce qu'**il a une limite élastique supérieure ou égale à 500 MPa, de préférence à 600 MPa, et un module d'élasticité inférieur ou égal à 120 GPa, de préférence inférieur ou égal à 100 GPa.

## Patentansprüche

1. Verfahren zur Herstellung einer Spiralfeder, die dazu bestimmt ist, eine Unruh eines Uhrwerks auszustatten, umfassend:
a) einen Schritt des Bereitstellens eines Rohwerks mit einem Kern aus Nb-Ti aus einer Legierung bestehend aus:
- Niob: Waage bei 100 Gew.-%,
- Titan: zwischen 5 und 95 Gew.-%,
- Spuren eines oder mehrerer Elemente, ausgewählt aus der Gruppe bestehend aus O, H, C, Fe, Ta, N, Ni, Si, Cu und Al, wobei jedes dieser Elemente in einer Menge vorhanden ist, die zwischen 0 und 1600 Gew.-ppm liegt, und die Gesamtmenge, die aus allen diesen Elementen besteht, zwischen 0 Gew.-% und 0,3 Gew.-% liegt,
b) einen Schritt des Abschreckens vom Typ Beta des Rohwerks, sodass das Titan der Legierung im Wesentlichen in Form einer festen Lösung mit dem Niob in der Beta-Phase vorliegt,
c) einen Schritt des Verformens des Rohwerks in mehreren Sequenzen,
d) einen Schritt des Aufwindens, um die Spiralfeder zu bilden,
e) einen Schritt des abschließenden Wärmebehandelns der Spiralfeder,
- das Rohwerk von Schritt a) um den Kern aus Nb-Ti herum eine Schicht aus X mit einem Werkstoff X umfasst, der aus Cu, Sn, Fe, Pt, Pd, Rh, Al, Au, Ni, Ag, Co und Cr oder einer Legierung eines dieser Elemente ausgewählt ist, oder das Verfahren einen Schritt des Beibringens des Werkstoffs X um den Kern aus Nb-Ti herum umfasst, um die Schicht aus X zu bilden, wobei der Schritt zwischen dem Schritt a) und dem Schritt c) durchgeführt wird, wobei das Verfahren **dadurch gekennzeichnet ist, dass**:
- es einen Wärmebehandlungsschritt von 15 Minuten bis 100 Stunden bei einer Temperatur umfasst, die zwischen 200 °C und 900 °C liegt, um die Schicht aus X teilweise in eine Schicht aus X,Ti-Intermetallen um den Kern aus Nb-Ti herum umzuwandeln, wobei das Rohwerk somit nacheinander den Kern aus Nb-Ti, die Schicht aus X,Ti-Intermetallen und einen Teil der Schicht aus X umfasst, wobei der Schritt zwischen dem Schritt b) und dem Schritt c) oder zwischen zwei Sequenzen des Verformungsschritts c) durchgeführt wird,
- es einen Schritt des Entfernens dieses Teils der Schicht aus X umfasst, wobei dieser Schritt zwischen dem Schritt b) und dem Schritt c), zwischen zwei Sequenzen des Verformungsschritts c) oder zwischen dem Schritt c) und dem Schritt d) durchgeführt wird.
- die Intermetallschicht eine Dicke aufweist, die zwischen 20 nm und 10 µm liegt.

2. Verfahren zur Herstellung nach Anspruch 1, **dadurch gekennzeichnet, dass** der Verformungsschritt c) mindestens nacheinander eine erste Drahtziehsequenz, eine zweite Kalibrier-Drahtziehsequenz und eine dritte Walzungssequenz beinhaltet.

3. Verfahren zur Herstellung nach Anspruch 1 oder 2, **dadurch gekennzeichnet, dass** der Wärmebehandlungsschritt zwischen zwei Sequenzen des Verformungsschritts c) durchgeführt wird.

4. Verfahren zur Herstellung nach dem vorstehenden Anspruch, **dadurch gekennzeichnet, dass** der Wärmebehandlungsschritt zwischen der ersten Sequenz und der zweiten Sequenz durchgeführt wird.

5. Verfahren zur Herstellung nach dem vorstehenden Anspruch, **dadurch gekennzeichnet, dass** der Schritt des Entfernens des Teils der Schicht aus X zwischen der ersten Sequenz und der zweiten Sequenz durchgeführt wird.

6. Verfahren zur Herstellung nach einem der Ansprüche 2 bis 4, **dadurch gekennzeichnet, dass** der Schritt des Entfernens des Teils der Schicht aus X zwischen der zweiten Sequenz und der dritten Sequenz durchgeführt wird.

7. Verfahren zur Herstellung nach einem der Ansprüche 2 bis 4, **dadurch gekennzeichnet, dass** der Schritt des Entfernens des Teils der Schicht aus X zwischen dem Schritt c) und dem Schritt d) durchgeführt wird.

8. Verfahren zur Herstellung nach einem der vorstehenden Ansprüche, **dadurch gekennzeichnet, dass** der Schritt des Entfernens des Teils der Schicht aus X durch chemisches Abtragen in einer Lösung auf Basis von Zyaniden oder Säuren erfolgt.

9. Verfahren zur Herstellung nach einem der vorstehenden Ansprüche, **dadurch gekennzeichnet, dass** der Schritt des β-Abschreckens eine Lösungswärmebehandlung ist, mit einer Dauer, die zwischen 5 Minuten und 2 Stunden liegt, bei einer Temperatur, die zwischen 700 °C und 1000 °C liegt, unter Vakuum, gefolgt von einer Abkühlung unter Gas.

10. Verfahren zur Herstellung nach einem der vorstehenden Ansprüche, **dadurch gekennzeichnet, dass** das abschließende Wärmebehandeln aus Schritt e) eine Behandlung zur Ausfällung von Alpha-Phasen-Titan mit einer Dauer, die zwischen 1 Stunde und 80 Stunden liegt, bei einer Temperatur, die zwischen 350 °C und 700 °C liegt, vorzugsweise zwischen 5 Stunden und 30 Stunden zwischen 400 °C und 600 °C ist.

11. Verfahren zur Herstellung nach einem der vorstehenden Ansprüche, **dadurch gekennzeichnet, dass** es zwischen jeder Sequenz oder zwischen bestimmten Sequenzen des Verformungsschritts c) eine thermische Zwischenbehandlung zur Ausfällung des Alpha-Phasen-Titans mit einer Dauer zwischen 1 Stunde und 80 Stunden bei einer Temperatur zwischen 350 °C und 700 °C, vorzugsweise zwischen 5 Stunden und 30 Stunden zwischen 400 °C und 600 °C, beinhaltet.

12. Verfahren zur Herstellung nach einem der vorstehenden Ansprüche, **dadurch gekennzeichnet, dass** die Schicht X eine Dicke aufweist, die zwischen 1 und 500 µm liegt.

13. Verfahren zur Herstellung nach einem der vorstehenden Ansprüche, **dadurch gekennzeichnet, dass** jede Sequenz mit einer Verformungsrate zwischen 1 und 5 durchgeführt wird, wobei die globale Kumulation der Verformungen über alle Sequenzen hinweg zu einer Gesamtverformungsrate führt, die zwischen 1 und 13 liegt.

14. Verfahren zur Herstellung nach einem der vorstehenden Ansprüche, **dadurch gekennzeichnet, dass** der Ti-Gehalt zwischen 40 und 55 Gew.-%, vorzugsweise zwischen 45 und 49 Gew.-%, liegt.

15. Verfahren zur Herstellung nach einem der Ansprüche 1 bis 13, **dadurch gekennzeichnet, dass** der Ti-Gehalt größer als oder gleich 5 % und kleiner als 40 % ist.

16. Spiralfeder, die dazu bestimmt ist, eine Unruh eines Uhrwerks auszustatten, umfassend einen Kern aus Nb-Ti aus einer Legierung, bestehend aus:
- Niob: Waage bei 100 Gew.-%,
- Titan: zwischen 5 und 95 Gew.-%,
- Spuren eines oder mehrerer Elemente, ausgewählt aus der Gruppe bestehend aus O, H, C, Fe, Ta, N, Ni, Si, Cu und Al, wobei jedes dieser Elemente in einer Menge vorhanden ist, die zwischen 0 und 1600 Gew.-ppm liegt, und die Gesamtmenge, die aus allen diesen Elementen besteht, zwischen 0 Gew.-% und 0,3 Gew.-% liegt,
**dadurch gekennzeichnet, dass** der Kern aus Nb-Ti mit einer Schicht aus X,Ti-Intermetallen überzogen ist, wobei X aus Cu, Sn, Fe, Pt, Pd, Rh, Al, Au, Ni, Ag, Co und Cr oder einer Legierung eines dieser Elemente ausgewählt ist, wobei die Intermetallschicht eine Dicke aufweist, die zwischen 20 nm und 10 µm liegt.

17. Spiralfeder nach Anspruch 16, **dadurch gekennzeichnet, dass** die Intermetallschicht eine Dicke aufweist, die zwischen 300 nm und 1,5 µm liegt.

18. Spiralfeder nach Anspruch 16 oder 17, **dadurch gekennzeichnet, dass** die Intermetallschicht eine Dicke aufweist, die zwischen 400 nm und 800 nm, vorzugsweise zwischen 400 und 600 nm liegt.

19. Spiralfeder nach einem der Ansprüche 16 bis 18, **dadurch gekennzeichnet, dass** X Cu ist und dadurch, dass die Intermetallschicht Cu₂Ti, CuTi, Cu₃Ti₂ und CuTi₂ beinhaltet.

20. Spiralfeder nach einem der Ansprüche 16 bis 19, **dadurch gekennzeichnet, dass** der Ti-Gehalt zwischen 40 und 55 Gew.-%, vorzugsweise zwischen 45 und 49 Gew.-% liegt.

21. Spiralfeder nach einem der Ansprüche 16 bis 19, **dadurch gekennzeichnet, dass** der Ti-Gehalt größer als oder gleich 5 % und kleiner als 40 % ist.

22. Spiralfeder nach dem vorstehenden Anspruch, **dadurch gekennzeichnet, dass** der Ti-Gehalt zwischen 5 und 35 %, vorzugsweise zwischen 15 und 35 % und bevorzugter zwischen 27 und 33 % liegt.

23. Spiralfeder nach einem der Ansprüche 16 bis 22, **dadurch gekennzeichnet, dass** der Kern aus Nb-Ti eine zweiphasiges Mikrostruktur aufweist, die Beta-Phasen-Niob und Alpha-Phasen-Titan beinhaltet.

24. Spiralfeder nach einem der Ansprüche 16 bis 23, **dadurch gekennzeichnet, dass** sie einen Elastizitätsgrenzwert größer als oder gleich 500 MPa, vorzugsweise 600 MPa, und ein Elastizitätsmodul kleiner als oder gleich 120 GPa, vorzugsweise kleiner oder gleich 100 GPa aufweist.

## Claims

1. A method for manufacturing a spiral spring intended to equip a balance wheel of a horological movement, comprising:
a) a step of providing a blank with an Nb-Ti core made of an alloy consisting of:
- niobium: 100% balance by weight,
- titanium: between 5 and 95% by weight,
- traces of one or more elements selected from the group consisting of O, H, C, Fe, Ta, N, Ni, Si, Cu and Al, each of said elements being present in an amount comprised between 0 and 1600 ppm by weight, the total amount constituted by all of said elements being comprised between 0% and 0.3% by weight,
b) a step of beta-quenching said blank, so that the titanium of said alloy is essentially in the form of a solid solution with the beta-phase niobium,
c) a step of deforming the blank in several sequences,
d) a step of winding in order to form the spiral spring,
e) a step of final heat treatment on the spiral spring,
- the blank of step a) comprising, around the Nb-Ti core, a layer of X with a material X selected from among Cu, Sn, Fe, Pt, Pd, Rh, Al, Au, Ni, Ag, Co, and Cr or an alloy of one of these elements, or the method comprises a step of supplying said material X around the Nb-Ti core to form the layer of X, said step being carried out between step a) and step c), the method being **characterised in that** :
- it comprises a heat treatment step for 15 minutes to 100 hours at a temperature comprised between 200°C and 900°C to partially transform said layer of X into a layer of X,Ti intermetals around the Nb-Ti core, the blank thus successively comprising the Nb-Ti core, the layer of X,Ti intermetals and part of the layer of X, said step being carried out between step b) and step c) or between two sequences of the deforming step c),
- it comprises a step of removing said part of the layer of X, said step being carried out between step b) and step c), between two sequences of the deforming step c) or between step c) and step d).
- the layer of intermetals has a thickness comprised between 20 nm and 10 µm.

2. The manufacturing method according to claim 1, **characterised in that** the deforming step c) includes at least successively a first drawing sequence, a second calibration drawing sequence and a third rolling sequence.

3. The manufacturing method according to claim 1, **characterised in that** the heat treatment step is carried out between two sequences of the deforming step c).

4. The manufacturing method according to the preceding claim, **characterised in that** the heat treatment step is carried out between the first sequence and the second sequence.

5. The manufacturing method according to the preceding claim, **characterised in that** the step of removing said part of the layer of X is carried out between the first sequence and the second sequence.

6. The manufacturing method according to claim 2, **characterised in that** the step of removing said part of the layer of X is carried out between the second sequence and the third sequence.

7. The manufacturing method according to claim 2 , **characterised in that** the step of removing said part of the layer of X is carried out between step c) and step d).

8. The manufacturing method according to claim 1, **characterised in that** the step of removing said part of the layer of X is carried out by chemical attack in a solution based on cyanides or acids.

9. The manufacturing method according to claim 1, **characterised in that** said step of β-quenching is a dissolution heat treatment, with a duration comprised between 5 minutes and 2 hours at a temperature comprised between 700°C and 1000°C, under vacuum, followed by cooling under gas.

10. The manufacturing method according to claim 1, **characterised in that** the final heat treatment of step e) is a treatment of precipitating alpha-phase titanium of a duration comprised between 1 hour and 80 hours at a temperature comprised between 350°C and 700°C, preferably between 5 hours and 30 hours between 400°C and 600°C.

11. The manufacturing method according to claim 1, **characterised in that** it includes between each sequence or between certain sequences of the deforming step c) an intermediate heat treatment of precipitating alpha-phase titanium of a duration comprised between 1 hour and 80 hours at a temperature comprised between 350°C and 700°C, preferably between 5 hours and 30 hours between 400°C and 600°C.

12. The manufacturing method according to claim 1, **characterised in that** the layer of X has a thickness comprised between 1 and 500 µm.

13. The manufacturing method according to claim 1, **characterised in that** each sequence is performed with a deformation rate comprised between 1 and 5, the global accumulation of the deformations over all the sequences leading to a total deformation rate comprised between 1 and 13.

14. The manufacturing method according to claim 1, **characterised in that** the Ti content is comprised between 40 and 55% by weight, preferably between 45 and 49% by weight.

15. The manufacturing method according to claim 1, **characterised in that** the Ti content is greater than or equal to 5% and less than 40%.

16. A spiral spring intended to equip a balance wheel of a horological movement, comprising an Nb-Ti core made of an alloy consisting of:
- niobium: 100% balance by weight,
- titanium: between 5 and 95% by weight,
- traces of elements selected from the group consisting of O, H, C, Fe, Ta, N, Ni, Si, Cu, Al, each of said elements being present in an amount comprised between 0 and 1600 ppm by weight, the total amount constituted by all of said elements being comprised between 0% and 0.3% by weight,
**characterised in that** the Nb-Ti core is coated with a layer of X,Ti intermetals with X selected from among Cu, Sn, Fe, Pt, Pd, Rh, Al, Au, Ni, Ag, Co and Cr or an alloy of one of these elements, said layer of intermetals having a thickness comprised between 20 nm and 10 µm.

17. The spiral spring according to claim 16, **characterised in that** the layer of intermetals has a thickness comprised between 300 nm and 1.5 µm.

18. The spiral spring according to claim 16, **characterised in that** the layer of intermetals has a thickness comprised between 400 nm and 800 nm, preferably between 400 and 600 nm.

19. The spiral spring according to claim 16, **characterised in that** X is Cu and **in that** the layer of intermetals includes Cu₂Ti, CuTi, Cu₃Ti₂ and CuTi₂.

20. The spiral spring according to claim 16, **characterised in that** the Ti content is comprised between 40 and 55% by weight, preferably between 45 and 49% by weight.

21. The spiral spring according to claim 16, **characterised in that** the Ti content is greater than or equal to 5% and less than 40%.

22. The spiral spring according to the preceding claim, **characterised in that** the Ti content is comprised between 5 and 35%, preferably between 15 and 35% and more preferably between 27 and 33%.

23. The spiral spring according to claim 16, **characterised in that** the Nb-Ti core has a bi-phase microstructure including beta-phase niobium and alpha-phase titanium.

24. The spiral spring according to claim 16, **characterised in that** it has an elastic limit greater than or equal to 500 MPa, preferably 600 MPa, and a modulus of elasticity less than or equal to 120 GPa, preferably less than or equal to 100 GPa.
